# FASCICULE DE BREVET EUROPEEN

(11) **EP 0 670 383 B1**
(45) Date de publication et mention de la délivrance du brevet: **13.05.1998**
(21) Numéro de dépôt: 95420050.7
(22) Date de dépôt: 02.03.1995
(51) Int. Cl.: D03D 15/08

(54) **Tissu élastique pour articles de contention**
Elastisches Gewebe für Stützvorrichtungen
Elastic woven fabric for supporting devices

(30) Priorité: 03.03.1994 FR 9402682
(43) Date de publication de la demande: 06.09.1995
(73) Titulaire: Etablissements Antoine Bertheas & Cie, F-42000 Saint Etienne (FR)
(72) Inventeur: Sauvignet, Jean-Pierre, F-42000 Saint Etienne (FR)
(74) Mandataire: Laurent, Michel

(56) Documents cités:
- DE-U- 9 312 593
- FR-A- 715 627

## Description

La présente invention concerne un nouveau type de tissu chaîne et trame présentant une élasticité élevée dans le sens de sa longueur (sens chaine), bloqué en largeur et un pouvoir de retour élastique (effet de contention) élevé, utilisable dans le domaine paramédical pour réaliser des bandages, genouillères, coudières, ceintures lombaires .., et en général pour tout ce qui concerne le domaine de la "confection orthopédique".

Dans le domaine de la confection orthopédique, on utilise des tissus chaine et trame qui, d'une manière générale, sont constitués d'une chaine mixte comportant des fils fortement extensibles permettant de donner l'élasticité au tissu, et des fils permettant non seulement d'assurer le confort mais également le taux de contention que l'on souhaite obtenir, la trame est quant à elle constituée par un fil synthétique, permettant d'obtenir un article ayant un aspect plat et une résistance appropriée, tel qu'un fil synthétique monobrin ou autre.

A ce jour, pour réaliser de tels articles, on utilise en chaine une combinaison de fils fortement élastiques du type "fils guipés", qui sont constitués d'une âme en caoutchouc ou de préférence en élastofibres, tel qu'élasthanne et de fils en coton, le tissage étant réalisé dans des conditions telles que les fils de coton apparaissent en surface et masquent les fils élastiques qui restent positionnés dans la partie centrale du tissu. De tels tissus élastiques, s'ils donnent satisfaction en ce qui concerne le taux de contention qu'ils permettent d'obtenir et le confort pour l'utilisateur, présentent cependant un certain nombre d'inconvénients, à savoir celui notamment de s'effilocher lors de la confection et de présenter une résistance à l'abrasion jugée parfois insuffisante.

Par ailleurs, lors de leur utilisation, en général, il est nécessaire de pouvoir raccorder l'une à l'autre les deux bords extrêmes de la bande de tissu après mise en place sur le patient. Outre la solution qui consiste à rapporter à chaque extrémité des crochets ou boucles, de plus en plus, on fait appel à des structures auto-agrippantes du type de celle commercialisée sous la marque "VELCRO", l'une des extrémités de la bande comportant la partie mâle en forme de crochets, et l'autre la partie femelle en forme de bouclettes. Une telle manière de procéder conduit donc à une surépaisseur importante au niveau de la jonction qui peut être gênante ; de plus, lors de la solidarisation des parties femelle et mâle, il arrive très souvent que l'on détériore la surface du tissu extensible voisine de la zone comportant la bande femelle.

Or on a trouvé, et c'est ce qui fait l'objet de la présente invention, un tissu qui non seulement présente des caractéristiques de confort, résistance, ... amélioré par rapport aux solutions antérieures, mais qui, par ailleurs, selon une forme de réalisation, permet également d'obtenir une structure telle qu'elle élimine la mise en place à une extrémité de la bande de l'élément auto-agrippant femelle de l'ensemble de liaision des extrémités.

D'une manière générale, l'invention concerne donc un nouveau type de tissu présentant une élasticité élevée dans son sens chaine, du type comprenant une chaine mixte comportant des fils fortement extensibles permettant de donner l'élasticité au tissu, des fils permettant d'assurer le confort, toucher ainsi que de régler le taux de contention, la trame étant quant à elle constituée par un fil monobrin (crin) synthétique, et l'armure de tissage étant telle qu'après réalisation, les fils élastiques restent positionnés dans la partie centrale du tissu et soient masqués par les fils assurant le confort, caractérisé en ce que la chaine comporte au moins trois types de fils de nature différente travaillant selon des armures différentes par rapport aux fils de trame, à savoir :
- des fils fortement élastiques du type "fils guipés" travaillant selon une armure unie ;
- deux séries de fils dits "fils de fond" constitués de fils synthétiques texturés et qui travaillent selon une armure telle qu'ils forment des flottés sur les deux faces visibles après réalisation, au moins l'une de ces séries de fil étant constituée de filaments élémentaires aussi fins que possible ;
- une série de fils dits "fils de liage", constitués de fils synthétiques texturés travaillant en armure taffetas et assurant le maintien dans la partie centrale du tissu des fils fortement extensibles et le blocage des fils de fond.

Selon une forme de réalisation conforme à l'invention, selon laquelle le tissu présente deux faces externes unies, identiques, les deux séries de fils de fond sont constituées par des fils synthétiques multifilamentaires texturés par fausse torsion, chaque filament ayant un titre unitaire aussi faible que possible et en général de l'ordre de 0,9 à 1,2 dtex, lesdits fils travaillant selon une armure cannelée.

Selon une variante, les deux séries de fils de fond sont constituées de deux types de fils différents travaillant également selon des armures différentes, à savoir :
. l'un travaillant elon une armure cannelée étant à base de fils synthétiques multifilamentaires texturés, dont les filaments ont un titre aussi fin que possible,
. l'autre étant constitué par un fil texturé par fausse torsion travaillant selon une armure comportant une alternance de zones en taffetas et de flottés de grande longueur.

Dans cette forme de réalisation, on obtient un article dont l'une des faces est unie, lisse, et dont l'autre face présente des bouclettes apparentes.

Dans un tel cas, le fil de liage est de préférence associé à un fil thermofusible permettant, après traitement, d'obtenir un blocage parfait des bouclettes apparentes.

L'invention et les avantages qu'elle apporte seront cependant mieux compris grâce aux deux exemples de réalisation donnés ci-après à titre indicatif, mais non limitatif, et qui sont illustrés par les schémas annexés dans lesquels :
- les figures 1, 2 et 3 sont des représentations graphiques, réalisées de manière conventionnelle et permettant à un homme du métier la reproduction exacte d'un premier mode de tissu réalisé conformément à l'invention, et qui montre :
   . figure 1 : le travail et le positionnement des différents types de fils de chaine entrant dans la réalisation d'un tel tissu,
   . figure 2 : un rapport d'armure,
   . figure 3 : la note d'enfilage au métier et,
- les figures 4 à 7 illustrent une autre forme de réalisation d'un tissu extensible conforme à l'invention présentant des bouclettes apparentes sur l'une de ses faces, les figures 4 à 6 étant des représentations graphiques similaires aux figures 1 à 3, la figure 7, quant à elle étant une vue schématique en perspective de la structure d'un tel tissu.

Dans la première forme de réalisation illustrée par les figures 1 à 3, le tissu extensible conforme à l'invention est réalisé sur un métier à tisser conventionnel avec une densité au peigne de 7 dents 3/4 au centimètre.

La trame est constituée par un crin nylon de 330 dtex, la réduction au tissage étant de 58 coups au pouce (58 trames dans 27,7 mm).

Comme fils de chaine, on utilisera, conformément à l'invention une combinaison de fils différents comprenant :
- des fils élastiques (A) comportant une âme en fil élasthanne tel que par exemple fil commercialisé sous la marque "LYCRA" de 1240 dtex, recouverte de deux couches de fils de guipage, orientées en sens inverse l'une de l'autre et constituées d'un fil texturé par fausse torsion en nylon de titre 2/85 dtex-92 brins ;
- deux séries de fils (B,C) identiques, dits "fils de fond", chaque fil étant un fil de nylon texturé par fausse torsion ayant un titre de 2/85 dtex-92 brins ;
- et une série de fils (D) dits "fils de liage", constitués d'un fil nylon texturé par fausse torsion de titre 2/78 dtex-23 brins.

Le rythme de travail des fils de chaine (A,B,C,D) par rapport aux fils de trame T, est réalisé selon l'armure illustrée par les figures 1,2, la disposition d'enfilage étant illustrée à la figure 3.

Si l'on se reporte à cette figure 3, les zones latérales (L) correspondent à la disposition et au travail des fils de chaine au niveau de chaque lisière. La partie centrale est quant à elle multipliée autant de fois que nécessaire en fonction de la largeur du tissu que l'on souhaite réaliser, et travaille selon l'armure correspondant à la zone (Z) de la figure 2, c'est-à-dire selon un rapport de 8 fils/cinq coups.

Ainsi que cela ressort des schémas annexés, les fils fortement élastiques (A) travaillent selon une armure unie, les deux séries de fils de fond (B,C) travaillant quant à elles selon une armure, à savoir une armure de type "cannelé de 3", permettant de former des flottés de courte longueur sur les deux faces externes du tissu après réalisation.

Enfin, les fils de liage D travaillent quant à eux également selon une armure de taffetas.

Lors du tissage, les fils (A) sont maintenus sous tension maximale alors que les fils texturés (B,C,D) sont maintenus sous une tension minimale autorisant le tissage.

A la tombée du métier, lorsque le tissu est réalisé, les fils fortement élastiques se rétractent et viennent se positionner dans la partie centrale du tissu, les fils de fond (B,D) venant quant à eux en surface.

En travaillant d'une telle manière, on obtient un tissu élastique chaine et trame présentant un aspect plat, permettant d'obtenir des contentions de 100 à 700 CN/cm pour 30 % d'allongement suivant le titre de l'ame élasthane utilisé. Un tel tissu peut être teint et imprimé.

Compte tenu de la très grande souplesse des filaments constituant les fils qui apparaissent en surface, on obtient un article ayant une densité particulièrement élevée qui, par rapport aux articles antérieurs dans lesquels la surface a été constituée par des fibres naturelles en coton, présente les avantages suivants, à savoir une plus grande légèreté, une très grande perméabilité à l'eau, un effet de drainage par capilarité et un toucher très doux.

Par ailleurs, un tel article conserve un aspect naturel de type coton et non pas l'aspect habituel des fibres chimiques. En revanche, il présente les avantages de telles fibres chimiques, à savoir un très faible retrait au lavage et un séchage rapide, même à l'air ambiant.

Enfin, il est d'un confort exceptionnel sur la peau conféré par la très grande finesse des fibres synthétiques qui apparaissent en surface.

Les figures 4 à 7 illustrent une seconde forme de réalisation d'un tissu extensible pour articles de contention conformes à l'invention.

Comme vu précédemment, en trame, on utilise un crin nylon de 16/100ème de millimètre de diamètre en polyamide.

Les fils de chaine sont constitués par la combinaison de fils synthétiques suivants :
- fils élastiques (A) similaires à ceux de l'exemple précédent.
- fils de fond constitués, d'une part de fils (B) similaires à l'exemple précédent, et d'autre part de fils (C1), fil nylon texturé par fausse torsion 2/110 dtex/5 brins.
- fils de liage constitués d'une part d'un fil (D) nylon texturé par fausse torsion de titre 2/78 dtex/23 brins et d'autre part, d'un fil fusible (D1) en copolyamide de titre 235 dtex, et dont le point de fusion est de l'ordre de 110°C.

Le tissage est réalisé conformément aux figures 5 à 7, desquelles il ressort que les fils élastiques et les fils de liage (D-D1) travaillent selon une armure taffetas, alors que les fils de fond travaillent, l'un (B) selon une armure cannelée de 3, de telle sorte qu'ils forment des boucles sur l'une des faces du tissu, et l'autre (C1) selon une armure comportant une alternance de zones en taffetas et de flottés de grande longueur situées sur la face opposée aux flottés formés par le fil (B).

En travaillant de cette manière, on obtient un tissu élastique biface dont la face inférieure est similaire en tous points au tissu du premier mode de réalisation, et dont la face supérieure est recouverte de bouclettes formées par les flottés, permettant à cette face de pouvoir jouer le rôle d'élément auto-agrippant femelle avec un élément mâle des structures auto-agrippantes conventionnelles.

Il est donc possible, à partir d'un tel tissu, de réaliser des bandes de contention d'une longueur prédéterminée, sur lequel on rapporte seulement à une extrémité une partie mâle d'une structure auto-agrippante.

Comme dans l'exemple précité, le contact avec la peau assuré par la surface lisse, est particulièrement confortable.

Il convient par ailleurs de noter que les produits réalisés conformément à l'invention étant à base de fils synthétiques, qu'ils peuvent être coupés par les techniques à ultra-sons. Par ailleurs, dans le second mode de réalisation, la fusion des fibres thermofusibles permet d'obtenir un blocage parfait et efficace des bouclettes apparentes, évitant qu'elles ne soient arrachées lors de la mise en place et de l'enlèvement de l'élément de contention.

## Revendications

1. Tissu pour articles de contention, présentant une élasticité élevée dans son sens chaine, du type comprenant une chaine mixte comportant des fils (A) fortement extensibles permettant de donner l'élasticité au tissu, des fils permettant d'assurer le confort, toucher ainsi que de régler le taux de contention, la trame (T) étant quant à elle constituée par un fil monobrin (crin) synthétique, et l'armure de tissage étant telle qu'après réalisation, les fils élastiques (A) restent positionnés dans la partie centrale du tissu et soient masqués par les fils assurant le confort, caractérisé en ce que la chaine comporte au moins trois types de fils de nature différente travaillant selon des armures différentes par rapport aux fils de trame, à savoir :
- des fils (A) fortement élastiques du type "fils guipés" travaillant selon une armure unie ;
- deux séries de fils (B, C) dits "fils de fond" constitués de fils synthétiques texturés et qui travaillent selon une armure telle qu'ils forment des flottés sur les deux faces visibles après réalisation, au moins l'une de ces séries de fil étant constituée de filaments élémentaires aussi fins que possible ;
- une série de fils dits "fils de liage", constitués de fils synthétiques texturés travaillant selon une armure taffetas et assurant le maintien dans la partie centrale du tissu des fils fortement extensibles (A) et le blocage des fils de fond (B,C).

2. Tissu extensible selon la revendication 1, caractérisé en ce qu'il présente deux faces externes identiques, les deux séries de fils de fond (B,C) étant constituées par des fils synthétiques multifilamentaires texturés par fausse torsion, dont chaque filament a un titre unitaire aussi faible que possible, et en général de l'ordre de 0,9 à 1,2 dtex, lesdits fils (B,C) travaillant selon une armure cannelée.

3. Tissu élastique selon la revendication 1, caractérisé en ce que les fils de fond sont constitués de deux types de fils différents (B,C1), travaillant selon des armures différentes, à savoir :
. l'un (B) travaillant selon une armure cannelée étant à base de fils synthétiques multifilamentaires texturés, dont les filaments ont un titre aussi fin que possible,
. l'autre (C) étant constitué par un fil texturé par fausse torsion travaillant selon une armure comportant une alternance de zones en taffetas et de flottés de grande longueur
ledit tissu étant tel, qu'après réalisation, l'une de ses faces est lisse et l'autre présente des bouclettes apparentes.

4. Tissu selon la revendication 3, caractérisé en ce que les fils de liage (D) sont associés lors du tissage à des fils thermofusibles (D1) permettant, après traitement, d'obtenir un blocage parfait des bouclettes apparentes formées par le fil (D1).

## Patentansprüche

1. Gewebe mit einer gesteigerten Elastizität in seiner Kettrichtung für Stützvorrichtungen, welches eine kombinierte Kette umfaßt, die stark dehnbare Fäden (A) aufweist, welche dem Gewebe die Elastizität verleihen, und die Fäden zur Gewährleistung des Komforts, des Griffs sowie zur Regulierung des Maßes der Stützkraft aufweist, wobei der Schuß von einem synthetischen Einzelfaden (Borste) gebildet wird und wobei die Gewebebindung derart ist, daß nach der Herstellung die elastischen Fäden (A) im mittleren Bereich des Gewebes positioniert verbleiben und durch die den Komfort gewährleistenden Fäden bedeckt sind, **dadurch gekennzeichnet**, daß die Kette mindestens drei Fäden unterschiedlicher Art aufweist, die gemäß unterschiedlichen Bindungen in bezug auf die Schußfäden eingearbeitet sind, nämlich:
- stark elastische Fäden (A) des Typs "umwundene Fäden", die nach einer Leinwandbindung eingearbeitet sind;
- zwei Fadenfolgen (B,C) genannt "Grundfäden", die aus synthetischen Texturgarnen gebildet sind und die nach einer derartigen Bindung eingearbeitet sind, daß sie nach der Herstellung Flottierungen auf beiden sichtbaren Seiten bilden, wobei mindestens einer dieser Fadenfolgen aus möglichst feinen Elementarfilamenten gebildet ist;
- eine Folge von Fäden, genannt "Bindefäden", welche aus texturierten synthetischen Fäden gebildet sind, die nach einer Taftbindung eingearbeitet sind und das Halten des Gewebes der stark dehnbaren Fäden (A) im mittleren Bereich und die Blockierung der Grundfäden (B,C) sicherstellen.

2. Dehnbares Gewebe nach Anspruch 1, **dadurch gekennzeichnet**, daß es zwei identische Außenseiten aufweist, wobei die Folgen der Grundfäden (B,C) aus synthetischem, multifilamentärern Falschdrahttexturgarn bestehen, von dem jedes Filament einen möglichst geringen Einzeltiter aufweist, der im wesentlichen eine Größenordnung von 0,9 bis 1,2 dtex hat, wobei die genannten Fäden (B,C) gemäß einer Ripsbindung eingearbeitet sind.

3. Elastisches Gewebe nach Anspruch 1, **dadurch gekennzeichnet**, daß die Grundfäden von zwei unterschiedlichen Fadentypen (B,C1) gebildet werden, die gemäß unterschiedlichen Bindungen eingearbeitet sind, nämlich:
. einer (B) ist gemäß einer Ripsbindung eingearbeitet und ausgehend von synthetischen, multifilamentären, texturierten Garnen gebildet, deren Filamente einen möglichst feinen Titer aufweisen,
. der andere (C) wird von einem Falschdrahttexturgarn gebildet und ist gemäß einer Bindung, die abwechselnde Taftzonen und Flottierzonen mit großer Länge aufweist, eingearbeitet
wobei das genannte Gewebe derart ist, daß nach der Herstellung eine seiner Seiten glatt ist und die andere sichtbare Schlingen aufweist.

4. Gewebe nach Anspruch 3, **dadurch gekennzeichnet**, daß die Bindefäden (D) während des Webens thermoschmelzbaren Fäden (D1) zugeordnet werden, welche es ermöglichen, nach einer Behandlung eine perfekte Blockierung der sichtbaren Schlingen, die durch den Faden (D1) gebildet sind, zu erreichen.

## Claims

1. A fabric for support articles, having a high degree of elasticity in its warp direction, of the type comprising a hybrid warp composed of highly extensible yarns (A) making it possible to give the fabric elasticity, yarns making it possible to provide comfort and the feel as well as to adjust the degree of support, and the filling (T) itself being constituted by a man-made monofilament yarn (bristle), and the weave being such that, after production, the elastic yarns (A) remain positioned in the central part of the fabric and are concealed by the comfort-providing yarns, characterized in that the warp is composed of at least three types of yarns of different kinds working according to different weaves with respect to the weft yarns, namely :
. highly elastic yarns (A) of the « covered yarn » type working according to a plain weave ;
. two series of yarns (B,C) called « ground threads » consisting of textured man-made yarns and working according to a weave such that they form floats visible on both faces after production, at least one of these series of yarns consisting of elementary filaments as fine as possible ;
. a series of yarns called « binding threads » consisting of textured man-made yarns working according to a taffeta weave and keeping the highly extensible yarns (A) in the central part of the fabric and blocking the ground threads (B,C).

2. The extensible fabric as claimed in claim 1, characterized in that it has two identical outer faces, the two series of ground threads (B,C) being constituted by false-twist textured multifilament man-made yarns, each filament of which having an individual count as small as possible and in general of the order of 0.9 to 1.2 dtex, said yarns (B,C) working according to a rib weave.

3. The elastic fabric as claimed in claim 1, characterized in that the ground threads are composed of two types of different yarns (B,C1), working according to different weaves, namely :
. one (B), working according to a rib weave, being based on textured multifilament man-made yams, the filaments of which have a count as fine as possible ;
. the other (C), being constituted by a false-twist textured yarn, working according to a weave composed of an alternation of taffeta regions and of long floats,
said fabric being such that, after production, one of its faces is smooth and the other has visible little loops.

4. The fabric as claimed in claim 3, characterized in that the binding threads (D) are combined, during weaving, with heat-meltable yarns (D1) making it possible, after treatment, to obtain perfect blocking of the visible little loops formed by the yarn (D1).
